# DEMANDE DE BREVET EUROPEEN

(11) **EP 4 177 676 A1**
(43) Date de publication de la demande: **10.05.2023**
(21) Numéro de dépôt: 21206294.7
(22) Date de dépôt: 03.11.2021
(51) Int. Cl.: G04B 13/02, G04B 17/06, G04B 43/00, C22C 1/00

(54) **AXE HORLOGER AMAGNETIQUE**

(71) Demandeur: Atokalpa, succursale de Alle de SFF Composants Horlogers S.A., 2942 Alle (CH)
(72) Inventeur: JEANNERET, Sébastien, 2340 Le Noirmont (CH); GOLAY, Nicolas, 2000 Neuchâtel (CH)
(74) Mandataire: e-Patent SA

(57) **Abrégé**

Axe horloger (1) composé d'un matériau consistant essentiellement de, par poids :
- Carbone inférieur ou égal à 0.15% ;
- Manganèse compris entre 12 et 16% ;
- Chrome compris entre 16 et 20% ;
- Azote compris entre 0.75 et 1% ;
- Molybdène compris entre 2.5 et 4.2% ;
- Niobium inférieur ou égal à 0.25% ;
- Balance en fer,
ou :
- Carbone compris entre 0.10% et 0.30% ;
- Silicium compris entre 0.30% et 0.50% ;
- Manganèse compris entre 10% et 14%, de préférence entre 11% et 13% ;
- Chrome compris entre 15% et 19%, de préférence entre 16% et 18% ;
- Azote compris entre 0.4% et 0.6% ;
- Molybdène compris entre 2% et 4% ;
- Nickel inférieur à 0.2% ;
- Balance en fer.

## Description

### Domaine technique

La présente invention se rapporte au domaine de l'horlogerie. Elle concerne, plus particulièrement, un axe horloger amagnétique destiné à équiper une roue, un pignon, un balancier, une ancre, un mobile ou similaire d'un mouvement d'horlogerie.

### Etat de la technique

Divers alliages ont été proposés pour la fabrication d'axes horlogers dans le passé. Au vu de l'influence des champs magnétiques sur les éléments d'un mouvement d'horlogerie, des matériaux, qui sont peu ou pas sensibles aux champs magnétiques, sont préférés afin que ces derniers n'influencent pas de manière néfaste la marche du mouvement, lorsque la pièce y est exposée.

Les matériaux choisis doivent présenter une dureté adéquate pour résister aux frottements et à l'usure lorsque le mouvement est en marche, notamment dans le cas d'un axe de balancier. Cela implique une dureté élevée, mais le matériau doit également être usinable afin de pouvoir mettre l'axe en forme sans difficulté, ce qui implique une dureté moins élevée et souvent insuffisante au niveau de l'usure de l'axe. Une solution classique pour surmonter cet inconvénient est de fabriquer l'axe dans un matériau qui est relativement facile à usiner, que ce soit un acier, un alliage du cuivre ou un autre alliage, et puis d'effectuer un traitement thermique afin de durcir au moins sa surface. Une autre solution connue consiste au dépôt d'une couche extérieure dure, telle que du carbone adamantin (« DLC », selon l'anglais « diamond-like carbon »), du saphir ou similaire, ou bien une modification de surface par implantation ionique ou similaire. Par ces moyens, la dureté de la surface de l'axe peut être améliorée sans nécessiter d'usiner un matériau dur.

Ces étapes de procédure supplémentaires sont compliquées à mettre en œuvre, et sont par conséquent couteuses.

Le but de l'invention est par conséquent de proposer un axe horloger dans lequel les défauts susmentionnés sont au moins partiellement surmontés.

### Divulguation de l'invention

De façon plus précise, l'invention concerne un axe horloger composé d'un matériau reprenant l'une des définitions mentionnées dans les revendications.

Chacun des alliages y définis est amagnétique et est suffisamment dur pour son rôle en tant qu'axe horloger, tout en étant suffisamment facilement usinable. Par conséquent, aucune étape de traitement de durcissement ultérieure n'est nécessaire, et l'axe peut être fabriqué simplement par usinage depuis un barreau de l'alliage, le nombre d'étapes nécessaires étant ainsi au minimum. La fabrication de l'axe est ainsi rendue très économique, tout en garantissant des bonnes propriétés tribologiques et de résistance à l'usure de l'axe.

L'invention concerne également des procédés de fabrication ainsi que des utilisations correspondantes.

### Brève description des dessins

D'autres détails de l'invention apparaîtront plus clairement à la lecture de la description qui suit, faite en référence au dessin annexé dans lequel :
- Fig. 1 est une illustration schématique d'un axe horloger selon l'invention.

### Modes de réalisation de l'invention

La figure 1 illustre un axe horloger 1 selon l'invention, dont la forme représentée est fournie à titre d'exemple non limitatif. L'axe 1 illustré comprend un arbre cylindrique 1a dont chaque extrémité comporte un pivot 1b à diamètre inférieur à celui de l'arbre 1a. Cependant, d'autres formes connues de l'art antérieur sont également possibles, présentant par exemple un ou plusieurs épaulement(s), flasque(s), un tronçon présentant un diamètre réduit ou similaire, ou bien étant formé simplement d'un arbre cylindrique à section constante.

Cet axe 1 peut être destiné à équiper n'importe quel organe horloger rotatif ou pivotant, notamment une roue de n'importe quel type, un pignon, un balancier, un mobile une ancre, un râteau, une came ou tout autre organe approprié.

L'axe 1 est de préférence monobloc, et est fait dans un matériau reprenant l'une des définitions suivantes, tout pourcentage étant par poids :

Définition 1 :
- Carbone inférieur ou égal à 0.15% ;
- Manganèse compris entre 12 et 16% ;
- Chrome compris entre 16 et 20% ;
- Azote compris entre 0.75 et 1% ;
- Molybdène compris entre 2.5 et 4.2% ;
- Niobium inférieur ou égal à 0.25% ;
- Balance en fer.

Définition 2 :
- carbone compris entre 0.10% et 0.30%, de préférence substantiellement 0.20% ;
- Silicium compris entre 0.30% et 0.50%, de préférence substantiellement 0.40% ;
- Manganèse compris entre 10% et 14%, de préférence entre 11% et 13%, encore de préférence substantiellement 12% ;
- Chrome compris entre 15% et 19%, de préférence entre 16% et 18%, encore de préférence substantiellement 17% ;
- Azote compris entre 0.4% et 0.6%, de préférence substantiellement 0.5% ;
- Molybdène compris entre 2% et 4%, de préférence substantiellement 3% ;
- Nickel inférieur à 0.2% ;
- Balance en fer.

Dans chaque cas, la présence d'impuretés n'exerçant substantiellement aucune influence sur les propriétés mécaniques du matériau sont également admises.

Les alliages définis ci-dessus sont substantiellement amagnétiques, sont de type austénitique, et présentent une dureté comprise entre 500 et 650HV

Les propriétés ainsi obtenues permettent un usinage facile de l'axe 1 depuis un barreau de l'alliage concerné, la dureté de l'alliage en tant que tel étant suffisante pour une bonne résistance à l'usure ainsi que pour des bonnes propriétés tribologiques de l'axe 1. Une telle combinaison de propriétés est rarement rencontrée ; il est surprenant et inattendu que les alliages définis ci-dessus remplissent pleinement ces conditions.

Pour la fabrication d'un axe 1 selon l'invention, il suffit donc de se munir d'une barre en alliage tel que défini ci-dessus, de l'usiner afin de mettre en forme l'axe 1, et puis éventuellement d'effectuer un polissage et/ou une opération de roulage, le cas échéant.

Aucun traitement de durcissement de l'axe, notamment de sa surface, n'est ainsi nécessaire, et ledit axe 1 peut être usiné pour reprendre directement substantiellement ses dimensions finales (à l'exception de la microcouche triviale enlevée lors de l'éventuel polissage et/ou roulage). Le procédé de fabrication est ainsi avantageusement exempt d'étapes de durcissement de la surface, que ce soit par traitement thermique, implantation ionique, dépôt d'un revêtement dur ou similaire.

Bien que l'invention ait été précédemment décrite en lien avec des modes de réalisations spécifiques, d'autres variantes supplémentaires sont également envisageables sans sortir de la portée de l'invention comme définie par les revendications.

## Revendications

1. Axe horloger (1) composé d'un matériau consistant essentiellement de, par poids :
- Carbone inférieur ou égal à 0.15% ;
- Manganèse compris entre 12 et 16% ;
- Chrome compris entre 16 et 20% ;
- Azote compris entre 0.75 et 1% ;
- Molybdène compris entre 2.5 et 4.2% ;
- Niobium inférieur ou égal à 0.25% ;
- Balance en fer.

2. Axe horloger (1) composé d'un matériau consistant essentiellement de, par poids :
- Carbone compris entre 0.10% et 0.30% ;
- Silicium compris entre 0.30% et 0.50% ;
- Manganèse compris entre 10% et 14%, de préférence entre 11% et 13% ;
- Chrome compris entre 15% et 19%, de préférence entre 16% et 18% ;
- Azote compris entre 0.4% et 0.6% ;
- Molybdène compris entre 2% et 4% ;
- Nickel inférieur à 0.2% ;
- Balance en fer.

3. Axe horloger (1) selon la revendication précédente, composé d'un matériau consistant essentiellement de, par poids :
- Carbone substantiellement 0.20% ;
- Silicium substantiellement 0.40% ;
- Manganèse substantiellement 12% ;
- Chrome substantiellement 17% ;
- Azote substantiellement 0.5% ;
- Molybdène substantiellement 3% ;
- Nickel inférieur à 0.2% ;
- Balance en fer.

4. Organe horloger comprenant un axe (1) selon l'une des revendications précédentes, ledit organe horloger étant choisi parmi :
- une roue ;
- un pignon ;
- un mobile ;
- un balancier ;
- une ancre ;
- un râteau ;
- une came.

5. Mouvement d'horlogerie comprenant au moins un organe horloger selon la revendication précédente.

6. Pièce d'horlogerie comprenant un mouvement d'horlogerie selon la revendication précédente.

7. Procédé de fabrication d'un axe horloger (1), ledit procédé comprenant les étapes suivantes :
- se munir d'une barre en alliage consistant essentiellement en, par poids :
- Carbone inférieur ou égal à 0.15% ;
- Manganèse compris entre 12 et 16% ;
- Chrome compris entre 16 et 20% ;
- Azote compris entre 0.75 et 1% ;
- Molybdène compris entre 2.5 et 4.2% ;
- Niobium inférieur ou égal à 0.25% ;
- Balance en fer ;
- usiner ladite barre afin d'obtenir ledit axe horloger ;
- éventuellement polir ledit axe horloger.

8. Procédé de fabrication d'un axe horloger (1), ledit procédé comprenant les étapes suivantes :
- se munir d'une barre en alliage consistant essentiellement en, par poids :
- carbone compris entre 0.10% et 0.30%, de préférence substantiellement 0.20% ;
- Silicium compris entre 0.30% et 0.50%, de préférence substantiellement 0.40% ;
- Manganèse compris entre 10% et 14%, de préférence entre 11% et 13%, encore de préférence substantiellement 12% ;
- Chrome compris entre 15% et 19%, de préférence entre 16% et 18%, encore de préférence substantiellement 17% ;
- Azote compris entre 0.4% et 0.6%, de préférence substantiellement 0.5% ;
- Molybdène compris entre 2% et 4%, de préférence substantiellement 3% ;
- Nickel inférieur à 0.2% ;
- Balance en fer ;
- usiner ladite barre afin d'obtenir ledit axe horloger ;
- éventuellement polir ledit axe horloger.

9. Procédé selon l'une des revendications 7 et 8, ledit procédé étant exempt d'étapes de durcissement de la surface dudit axe (1).

10. Utilisation, pour un axe horloger (1), d'un matériau consistant essentiellement en, par poids :
- Carbone inférieur ou égal à 0.15% ;
- Manganèse compris entre 12 et 16% ;
- Chrome compris entre 16 et 20% ;
- Azote compris entre 0.75 et 1% ;
- Molybdène compris entre 2.5 et 4.2% ;
- Niobium inférieur ou égal à 0.25% ;
- Balance en fer.

11. Utilisation, pour un axe horloger (1), d'un matériau consistant essentiellement en, par poids :
- carbone compris entre 0.10% et 0.30%, de préférence substantiellement 0.20% ;
- Silicium compris entre 0.30% et 0.50%, de préférence substantiellement 0.40% ;
- Manganèse compris entre 10% et 14%, de préférence entre 11% et 13%, encore de préférence substantiellement 12% ;
- Chrome compris entre 15% et 19%, de préférence entre 16% et 18%, encore de préférence substantiellement 17% ;
- Azote compris entre 0.4% et 0.6%, de préférence substantiellement 0.5% ;
- Molybdène compris entre 2% et 4%, de préférence substantiellement 3% ;
- Nickel inférieur à 0.2% ;
- Balance en fer.
